# EUROPÄISCHE PATENTSCHRIFT

(11) **EP 0 046 230 B1**
(45) Veröffentlichungstag und Bekanntmachung des Hinweises auf die Patenterteilung: **27.12.1985**
(21) Anmeldenummer: 81106031.8
(22) Anmeldetag: 31.07.1981
(51) Int. Cl.: F42B 13/02, F42B 13/44, F42B 13/14, C06D 3/00, C06B 33/02, C06B 33/12, C06B 45/10, C06B 21/00

(54) **Umhüllte pyrotechnische Nebelsatz- oder Brandsatz-Ladung, ihre Zusammensetzung sowie Verfahren zu ihrer Herstellung**
Pyrotechnic fog or smoke producing charge having a casing, its composition and method for its manufacture
Charge pyrotechnique fumigène enveloppée, sa composition et son procédé de fabrication

(30) Priorität: 20.08.1980 DE 3031369
(43) Veröffentlichungstag der Anmeldung: 24.02.1982
(73) Patentinhaber: Pyrotechnische Fabrik F. Feistel GmbH + Co KG, D-6719 Göllheim (DE)
(72) Erfinder: Weber, Manfred, D-6719 Eisenberg (DE); Hinzmann, Friedmar, D-6719 Eisenberg (DE)
(74) Vertreter: Patentanwälte Zellentin & Partner

## Beschreibung

Die Erfindung betrifft eine pyrotechnische Ladung als Nebel- oder Brandsatz in Form von in einer mit Längssollbruchstellen versehenen Hülle schichtförmig gestapelten Preßkörpern mit zentraler Aussparung, in der ein Anzündsatz angeordnet ist, sowie Verfahren zu deren Herstellung.

Es sind zahlreiche Arten von nebelerzeugenden Stoffen oder Stoffgemischen sowie Vorrichtungen, welche sie in ein oder über ein Zielgebiet verschießen, bekannt. Üblicherweise werden die Nebelmischungen geformt und zu Preßkörpern verpreßt, in einer Metallhülse gestapelt und bei Zündung gegebenenfalls unter Verwendung eines Anzündsatzes aus der Hülsenöffnung ausgestoßen, wobei sie sich wie ein Schrotschuß kegelförmig verteilen.

Aus der DE-A-2412346 ist ein Brandsatz mit den Merkmalen des Oberbegriffs des Anspruchs 1 bekannt, der zum Abschuß aus einem Handabfeuerungsgerät vorgesehen ist. Hierbei ist die Hülle so ausgelegt, daß sie sich bei einem Aufprall im wesentlichen über die gesamte Länge mechanisch zerlegt. In der zentralen Aussparung ist ein Metallröhrchen angeordnet, in dem der ein Glühsatz und ein Zerlegersatz aneinander angrenzend angeordnet sind, wobei die Wandung des Metallröhrchens im Bereich des Glühsatzes verstärkt ist.

Aus der DE-A-1 913 790 ist eine Vorrichtung zur Erzeugung einer künstlichen Nebeldecke bekannt, in welcher die Preßkörper in einer berstsicheren Hülle um ein Zündrohr gestapelt sind. Diese Vorrichtung weist erhebliche Nachteile auf. So wird der Raum in der Hülle durch die in ihr gestapelten segmentierten Preßkörper nicht optimal genutzt. Vielmehr liegen Hohlräume vor, welche die Ladungsdichte vermindern. Außerdem entsteht insbesondere bei der Herstellung und beim Transport durch Abrieb an den Grenzflächen der Preßkörper ein erhöhter Staubanteil im Nebelsatz, der die Wirkung herabsetzende Materialverlust bewirkt. Schließlich ist auch der fertigungstechnische Aufwand sowohl zur Herstellung der segmentierten Preßkörper, als auch zu deren Einfügung in eine Ladungshülle unter Verwendung eines Zündrohres erheblich.

Weitere Nachteile derartiger bekannter pyrotechnischer Ladungen resultieren aus dem Ausstoßprinzip. Da der Ausstoß der Preßkörper nur in einer Richtung erfolgt, ist zwangsläufig eine Begrenzung der Flächenbelegung vorgegeben. Die Flächenbelegung ist damit immer von der Ausstoßhöhe abhängig und kann bei schrotschußartiger Ausstoßung nicht variiert werden, was insbesondere bei Nebelsätzen nachteilig ist, aber auch bei Brandsätzen von Bedeutung sein kann.

Ferner entsteht durch den Ausstoß in einer Richtung aufgrund der Reibung der Preßkörper entlang der Hülle ein weiterer Materialverlust. Außerdem sind die Einzelsegmente derart beschaffen, daß sie durch die bei der Zündung auftretende Druckbelastung teilweise zu kleinen Partikeln zerstört werden.

Ein weiterer Nachteil der bekannten Ladungen liegt in der zentralen Anordnung eines zusätzliche Kosten erzeugenden Rohres als Zündrohr, wodurch ein unmittelbarer Kontakt zwischen Anzündsäule und Nebelkörpern nicht gegeben ist.

Die meist aus Metall bestehende Hülle, aus welcher die Nebel- oder Brandsätze in einer bestimmten Höhe ausgestoßen werden, fällt anschließend unzerstört als ein Teil zu Boden und kann unter ungünstigen Umständen auch erhebliche Verletzungen hervorrufen.

Ein weiterer Nachteil der bekannten, als Nebelsatz verwendeten Ladungen rührt von der Zusammensetzung der Nebelmischung her. Diese reagieren häufig sauer bzw. entwickeln Phosphorpentoxid, welches an der Luft zu Phosphorsäure umgesetzt wird, rufen Atembeschwerden und Hustenreiz hervor oder greifen innere Organe an. Derartige Nachteile sind besonders unerwünscht, wenn man an die Verwendung von Nebelladungen in Weinanbaugebieten zur Frostverhinderung oder bei Anwendung zu Übungs- und Manöverzwecken denkt.

Bekannt sind auch verschiedene Rauch- und Nebelmischungen. Beispielsweise wird in der DE-B-2451 701 ein Rauch- oder Nebelsatz beschrieben, der einen organischen Chlordonator, Metallpulver und/oder Metalloxid enthält. Der bekannte Nebelsatz enthält als Bindemittel mindestens einen der hochmolekularen Chlordonatoren Chlorparaffin, chloriertes Polyphenylen, chloriertes Polyphenoxyharz und Polyester aus Tetrachlorphthalsäure mit chloriertem Polyalkohol.

Nachteilig bei diesen bekannten Nebelsätzen sind deren Hustenreiz verursachende und in Abhängigkeit von der genauen Zusammensetzung mehr oder weniger toxische Eigenschaften. Andere Rauch- und Nebelsätze bestehen aus einer Mischung von Hexachloräthan mit Metallpulver, wie Zink, Aluminium, Titan, Magnesium und Eisen.

Diese Mischungen weisen den Nachteil auf, daß das Hexachloräthan sehr hydrolyseempfindlich ist und leicht bereits im Herstellungsprozeß mit Wasserdampf oder Feuchtigkeit reagiert. Darüber hinaus sind derartige Mischungen wenig lagerstabil und neigen zu Brennzeitänderungen.

Übliche Anzündsätze für Brand- oder Nebelsätze weisen als Hauptbestandeil Magnesiumpulver, Schwarzpulvermehl und ein Bindemittel auf. Sie besitzen den Nachteil, daß sie nicht unter eindeutig zu definierenden Bedingungen zünden und darüber hinaus nur gering mechanisch belastbar sind.

Ein weiterer Nebelsatz ist aus der DE-A-2 743 363 bekannt. Als Bestandteile weist er Zinkoxid, Ammoniumperchlorat, Polychlorisopren sowie einen Weichmacher und zur Abpufferung Ammoniumchlorid auf. Auch dieser Nebelsatz weist den Nachteil auf, daß beim Abrennen cancerogene Verbrennungsprodukte entstehen. Ferner ist das Verfahren zu seiner Herstellung sehr aufwendig, da er vergossen und mit zwei Überzügen zur Stabilisierung und zum Schutz gegen äußere Einflüsse versehen werden muß.

Aufgabe der Erfindung ist es, eine pyrotechnische Ladung als Nebel- oder als Brandsatz in Form von in einer mit Längssollbruchstellen versehenen Hülle schichtförmig gestapelten Preßkörpern mit zentraler Aussparung, in der ein Anzündsatz angeordnet ist, anzugeben, die einfach und billig herstellbar ist und eine bessere Verteilung der gezündeten Nebel- oder Brandsätze ermöglicht.

Eine weitere Aufgabe der Erfindung ist es, eine gegenüber dem Stand der Technik verbesserte neue Mischung eines Nebel-, Brand- und Zündsatzes sowie Verfahren zu deren Herstellung bereitzustellen.

Die Aufgabe wird durch eine pyrotechnische Ladung als Nebel- oder als Brandsatz in Form von in einer Hülle mit Längssollbruchstellen versehenen schichtförmig gestapelten Preßkörpern mit zentraler Aussparung, in der ein Anzündsatz angeordnet ist, dadurch gelöst, daß die Hülle auch Quersollbruchstellen aufweist, daß die Preßkörper scheibenförmig und deren Aussparung kreuz- und sternförmig gestaltet sind, und daß der Anzündsatz raumfüllend in dem durch die Aussparungen gebildeten Kanal angeordnet ist.

Eine derartige Hülle zerbirst leicht nach der Zündung und sichert daher eine bessere Raumverteilung der Nebel- bzw. Brandsätze, außerdem verbleiben nur kleine Hüllenteile, so daß eine Verletzungsgefahr dadurch nicht gegeben ist. Durch die raumfüllende Anordnung der Anzündsätze erübrigt sich ein zusätzliches Zündrohr und es wird die Reibung zwischen den einzelnen Preßkörpern ausgeschlossen.

Bevorzugt pyrotechnische Ladungen als Nebelsatz sind den Ansprüchen 2 bis 5, ein Verfahren zu deren Herstellung dem Anspruch 6 zu entnehmen.

Im Anspruch 7 ist eine bevorzugte pyrotechnische Ladung als Brandsatz und in Anspruch 10 ein vorteilhaftes Verfahren zu deren Herstellung angegeben.

Die Ansprüche 9 bis 14 geben vorzugsweise für die erfindungsgemäßen pyrotechnischen Ladungen zu verwendende Anzündsätze wieder, Anspruch 15 gibt ein vorteilhaftes Verfahren zu deren Herstellung wieder.

Nachstehend wird die Erfindung anhand von Ausführungsbeispielen unter Bezug auf Zeichnungen näher erläutert. Es zeigt
Fig. 1 eine pyrotechnische Ladung aus Preßkörpern mit Anzündsatz in einer Hülle,
Fig. 2a einen Preßkörper in perspektivischer Darstellung,
Fig. 2b-d die Zerlegung eines Preßkörpers nach dem Zünden des Zündsatzes in Draufsicht.

Eine pyrotechnische Ladung als Nebel- oder Brandsatz ist in einer vorzugsweise zylindrischen Hülle 1 angeordnet. Die Hülle 1 (Fig. 1) ist mit Längs- und/oder Quersollbruchstellen 2 versehen. Diese können als an der Innenseite der Hülle 1 ausgeführte Kerben oder Bruchlinien oder in Form von Materialverdünnungen hergestellt sein. Die Hülle 1 besteht aus einem Kunststoff, kann aber auch aus einem Leichtmetall wie z. B. Aluminium oder aus Leichtmetall-Legierungen bestehen.

In der Hülle 1 sind die Nebel- oder Brandsatzmischungen als scheibenförmige Preßkörper 3 aufeinandergestapelt angeordnet. Der Außendurchmesser und die Gestalt der scheibenförmigen Preßkörper entspricht dem Innendurchmesser und der Gestalt der Hülle 1. Die Preßkörper 3 weisen Aussparungen 4 auf, die vorzugsweise achssymmetrisch angeordnet und den zentralen Bereich einschließen. In Fig. 1 und 2 sind kreuzförmige Aussparungen 4 dargestellt, sie können aber auch sternförmig mit beliebiger Zackenzahl oder auch blattförmig gerundet ausgeführt sein.

Die zum Außenrand weisenden Teile der Aussparungen 4 bilden gleichzeitig Sollbruchstellen 5 beim Zerlegen der Preßkörper 3 werden derart mittels eines entfernbaren Zentrierstabes, der die Form der Aussparungen 4 wiedergibt, übereinander geschichtet, daß die Aussparungen 4 einen durchgehenden Kanal 6 bilden. In den Kanal 6 werden anschließend raumfüllende Anzündsatzpreßkörper 7 eingeführt. Durch die Gestalt der Preßkörper 4 wird die Hülle 1 lückenlos gefüllt, wobei ein zentrales Innenzündrohr überflüssig wird. Der gebildete Kanal 6 wird ebenfalls lückenlos mittels der Anzündsatzpreßkörper 7 gefüllt, so daß ein vorzeitiges Verkrümeln der Ladung beim Transport ausgeschlossen ist und ein unmittelbarer Kontakt zwischen Anzündsatz und Nebel- bzw. Brandsatz gegeben ist. Die scheibenförmigen Preßkörper sind leicht herzustellen und ebenso leicht in die Hülle einzubringen.

Im Zeitpunkt der Zündung der Ladung brennen die Anzündsatzpreßkörper 7 durch, entzünden die Preßkörper 3 des Nebel- bzw. Brandsatzes, die an den durch die Aussparungen 4 vorgegebenen Sollbruchstellen 5 zerbersten, worauf aufgrund des stärker werdenden Innendruckes die Hülle 1 an den dort angeordneten Sollbruchstellen 2 zerbirst. Dadurch werden die Einzelteile der Preßkörper 3 des Nebel- bzw. Brandsatzes weiter zerlegt und in alle Richtungen verteilt. Die drei Komponenten Anzündsatz, Nebel- bzw. Brandsatz und Hülle wirken also auch insofern optimal zusammen, als Anzündung und Druckaufbau zum selben Zeitpunkt eintreten. Je nach vorgegebener und variabler Zerlegungsenergie verteilen sich die Einzelteile über ein definierbares Feld, wobei z. B. ein homogener Nebel erzeugt wird.

Der Nebel bzw. die Brandsegmente werden schnell und gleichzeitig dauerhaft erzeugt. Die Nebel- bzw. Brandzeit läßt sich durch unterschiedliche Dicke der Preßkörper als auch insbesondere durch Variation ihrer Zusammensetzung, wobei unterschiedliche Abbrandzeiten erreicht werden, steuern.

Die Nachteile bekannter Nebelmischungen, wie saure Reaktion der Nebelpartikel, Lagerinstabilität und Neigung zu Brennzeitänderungen, werden durch einen Nebelsatz vermieden, der folgende Zusammensetzungen in Gew.-% aufweist:

Bevorzugte Bindemittel sind ein Elastomer oder ein Polymerisat auf Kautschukbasis.

Bevorzugte Zusammensetzungen von Nebelsätzen weisen folgende Zusammensetzungen in Gew.-% auf:

Erfindungsgemäß werden die Nebelmischungen in Form von Preßkörpern dadurch hergestellt, daß die Komponenten mit einem lösungsmittelhaltigen Bindemittel miteinander vermischt, getrocknet mit einem Reibschnitzler zerkleinert und nachfolgend unter Anwendung eines Druckes von 500 bis 1500 bar zu Preßkörpern verpreßt werden. Durch dieses Verfahren werden besonders stabile Preßkörper erzeugt, die eine hohe mechanische Belastbarkeit aufweisen und nicht in kleine Teile zerplatzen. Die hohe mechanische Stabilität der Preßkörper ist auf mehrere Faktoren zurückzuführen. Sie ergibt sich aus dem Gemisch der einzelnen Komponenten, aus der völlig unregelmäßigen Schnitzelform der Teilchen und ihrem Verpressen unter Druck. Die Körper sind in verschiedenen Größen bis zu mindestens 155er Kaliber herzustellen. Durch die Variation der Stärke der Preßkörper kann die Brennzeit gesteuert werden.

Nachstehend wird ein konkretes Ausführungsbeispiel der Herstellung von Preßkörpern eines Nebelsatzes angeführt.

Ein Ansatz von 2,2 kg PVC-Pulver, 3,3 kg Zinkoxid (getrocknet), 2,2 kg Ammoniumchlorid und 2,64 kg Thioharnstoff wird durch ein Sieb mit einer Maschenweite von 0,3 bis 0,55 mm gedrückt und anschließend intensiv vermischt. Sodann wird der Ansatz in eine Knetmaschine eingebracht und mit 2,4 kg (bezogen auf den festen Anteil, d. h. ohne Lösungsmittelanteil) eines hochviskosen Elastomerbinders 15 Minuten angeteigt. Nach Beendigung des Knetvorgangs wird nach demselben Siebverfahren bearbeitetes Ammoniumperchlorat in einer Menge von 7,26 kg zugegeben. Dieser Ansatz wird weitere 15 Minuten geknetet, sodann auf Horden ausgebreitet und nachfolgend 6 Stunden bei einer Temperatur von 45° C getrocknet. Anschließend wird die erhaltene Trockenmasse in einer Reibschnitzelmaschine zerkleinert und schließlich unter einem Druck von etwa 1000 bar zu Preßkörpern verpreßt.

Eine pyrotechnische Ladung als Brandsatz weist folgende Zusammensetzung in Gew.-% auf:

Die Herstellung erfolgt so, daß die genannten Substanzen ohne Bindemittel in einen Mischer eingebracht und mit dem Bindemittel, vorzugsweise einem Elastomerbinder, versetzt und dann granuliert werden. Das fertige Granulat wird 5 Stunden auf Trockenhorden getrocknet und anschließend zu Formkörpern verpreßt.

Die Anzündsätze für pyrotechnische Ladungen, die Magnesiumpulver, Schwarzpulvermehl, einen Sauerstoffdonator und ein Bindemittel enthalten, weisen, um präzise, definierte und konstante Zündbedingungen zu erhalten, ein Magnesiumpulver mit einer Korngröße unter 100 ₁1m, vorzugsweise unter 60 ₁1m und zusätzlich amorphes Bor auf. Zur Beschleunigung des Abbrennens kann zusätzlich ein Katalysator, vorzugsweise in Form eines Eisen(II)-Eisen(III)-Komplexes ― insbesondere Eisenblau - vorgesehen sein. Als Bindemittel dient festes Chlorparaffin.

Erfindungsgemäße Anzündsätze weisen folgende Zusammensetzungen in Gew.-% auf:

Eine bevorzugte Zusammensetzung weist in Gew.-% auf:

Die Komponenten des Anzündsatzes werden in einem Lösungsmittel vermischt, getrocknet, granuliert und nachfolgend unter Anwendung eines Preßdruckes von 500 bis 4000 bar zu Formkörpern verpreßt.

Nachstehend wird ein konkretes Ausführungsbeispiel der Herstellung von Preßkörpern eines Anzündsatzes angeführt.

In einem Mischbehälter werden 1,2 kg Magnesiumpulver und 0,9 kg Eisenblau gut untereinander vermischt. Zu dieser Vormischung gibt man 0,8 kg Chlorparaffin (pulverförmig), welches in 2 Liter Perchloräthylen gelöst wurde. Die Lösung wird mit der Vormischung in einem Mischer 10 Minuten gut vermengt. Danach gibt man 2,39 kg Bor amorph zu und wiederholt den Mischvorgang 5 Minuten. Als letzte Komponente gibt man 4,71 kg Schwarzpulvermehl (auf 2 Komponenten-Basis, d. h. ohne Schwefelzusatz) in das Mischgefäß und läßt nochmals 10 Minuten mischen. Danach wird der lösungsmittelfeuchte Satz durch ein 1,5 mm Sieb gerüttelt und auf Trockenhorden ausgebreitet. Nach einer Trokkenzeit von 5 Stunden bei 45° C kann der Satz mit einem Preßdruck von 1500 bar zu Stangen verpreßt werden.

Die erfindungsgemäßen Zündsätze zeichnen sich durch präzise und konstante Zündvorgänge und eine hohe mechanische Belastbarkeit aus.

## Patentansprüche

1. Pyrotechnische Ladung als Nebel- oder Brandsatz in Form von in einer mit Längssollbruchstellen (2) versehenen Hülle (1) schichtförmig gestapelten Preßkörpern (3) mit zentraler Aussparung (4), in der ein Anzündsatz angeordnet ist, dadurch gekennzeichnet, daß die Hülle (1) auch Quersollbruchstellen aufweist, daß die Preßkörper (3) scheibenförmig und deren Aussparung (4) kreuz- oder sternförmig gestaltet sind, und daß der Anzündsatz (7) raumfüllend in dem durch Aussparungen (4) gebildeten Kanal (6) angeordnet ist.

2. Pyrotechnische Ladung nach Anspruch 1 als Nebelsatz, enthaltend einen Chlordonator, Metalloxid und Ammoniumchlorid, dadurch gekennzeichnet, daß sie folgende Zusammensetzung (in Gew.-%) aufweist:

3. Pyrotechnische Ladung als Nebelsatz nach Anspruch 2, dadurch gekennzeichnet, daß als Bindemittel ein Elastomer oder ein Polymerisat auf Kautschukbasis verwendet wird.

4. Pyrotechnische Ladung als Nebelsatz nach Anspruch 2 oder 3, dadurch gekennzeichnet, daß sie folgende Zusammensetzung (in Gew.-%) aufweist:

5. Pyrotechnische Ladung als Nebelsatz nach Anspruch 2 oder 3, dadurch gekennzeichnet, daß sie folgende Zusammensetzung (in Gew.-%) aufweist:

6. Verfahren zur Herstellung einer pyrotechnischen Ladung als Nebelsatz nach einem der Ansprüche 2 bis 5 in Form von Preßkörpern, dadurch gekennzeichnet, daß die Komponenten mit einem lösungsmittelhaltigen Bindemittel miteinander vermischt, getrocknet mit einem Reibschnitzler zerkleinert und nachfolgend unter Anwendung eines Druckes von 500 bis 1500 bar zu Preßkörpern verpreßt werden.

7. Pyrotechnische Ladung nach Anspruch 1 als Brandsatz, dadurch gekennzeichnet, daß sie folgende Zusammensetzung (in Gew.-%) aufweist:

8. Verfahren zur Herstellung einer pyrotechnischen Ladung als Brandsatz nach Anspruch 7, dadurch gekennzeichnet, daß die Substanzen in einem Mischer mit einem Elastomerbindemittel versetzt, granuliert und als fertiges Granulat 5 Stunden auf Trockenhorden getrocknet und anschließend zu Formkörpern verpreßt werden.

9. Pyrotechnische Ladung nach einem der Ansprüche 1 bis 5 oder 7 mit einem Magnesiumpulver, Schwarzpulvermehl, einen Sauerstoffdonator und ein Bindemittel enthaltenden Anzündsatz, dadurch gekennzeichnet, daß das Magnesiumpulver eine Korngröße unter 100 um, vorzugsweise unter 60 um aufweist.

10. Pyrotechnische Ladung nach Anspruch 9, dadurch gekennzeichnet, daß der Anzündsatz zusätzlich amorphes Bor enthält.

11. Pyrotechnische Ladung nach Anspruch 9 oder 10, dadurch gekennzeichnet, daß der Anzündsatz zusätzlich einen Katalysator, vorzugsweise in Form eines Eisen(II)-Eisen(III)-Komplexes - insbesondere Eisenblau - aufweist.

12. Pyrotechnische Ladung nach einem der Ansprüche 9 bis 11, dadurch gekennzeichnet, daß der Anzündsatz als Bindemittel festes Chlorparaffin enthält.

13. Pyrotechnische Ladung nach einem der Ansprüche 9 bis 12, dadurch gekennzeichnet, daß der Anzündsatz folgende Zusammensetzung (in Gew.-%) aufweist:

14. Pyrotechnische Ladung nach Anspruch 13, dadurch gekennzeichnet, daß der Anzündsatz folgende Zusammensetzung (in Gew.-%) aufweist:

15. Verfahren zur Herstellung eines Anzündsatzes nach einem der Ansprüche 9 bis 14 einer pyrotechnischen Ladung nach einem der Ansprüche 1 bis 5 oder 7, dadurch gekennzeichnet, daß das Anzündgemisch mit einem lösungsmittelhaltigen Bindemittel gemischt, getrocknet, granuliert und nachfolgend unter Anwendung eines Preßdrucks von 500 bis 4000 bar in einer Form zu einem Preßkörper verpreßt wird.

## Claims

1. Pyrotechnic charge as smoke or incendiary composition in the form of a sheath (1) provided with longitudinal places of preferred frangibility (2), press-moulded members (3) stacked in stratified configuration and having a central recess (4) in which an ignition composition is disposed, characterised in that the sheath (1) is also provided with transverse places of preferred frangibility, that the press-moulded members (3) are of disc shape their recesses (4) are of cruciform or star shaped configuration and that the ignition composition (7) is disposed in space-filling manner in the duct (6), which is formed by the recesses (4).

2. Pyrotechnica charge according to claim 1, functioning as smoke composition, containing a chlorine donator, metal oxide and ammonium chloride, characterised in that it has the following composition (in % by weight):

3. Pyrotechnic charge as smoke composition according to claim 2, characterised in that an elastomer or a polymer based on rubber is used as binder.

4. Pyrotechnic charge as smoke composition according to claim 2 or 3, characterised in that it has the following composition (in % by weight):

5. Pyrotechnic charge as smoke composition according to claim 2 or 3, characterised in that it has the following composition (in % by weight):

6. Method for producing a pyrotechnic charge as a smoke composition according to any of the claims 2 to 5, in the form of pressmouldings characterised in that the components are mixed with a binder containing a solvent, are dried, are comminuted by means of a grater and are subsequently formed into pressmouldings by using a pressure of between 500 and 1500 bar.

7. Pyrotechnic charge according to claim 1, as incendiary composition, characterised in that it has the following composition (in % by weight):

8. Method for producing a pyrotechnik charge as incendiary composition according to claim 7, characterised in that the substances are blended in a mixer with an elastomer binder, are granulated and are dried as finished granulates for 5 hours on drying racks and are subsequently pressed into mouldings.

9. Pyrotechnic charge according to any of the claims 1 to 5 or 7 with an ignition composition, containing magnesium powder, black powder meal, an oxygen donator and a binder, characterised in that the magnesium powder has a particle size of less than 100jim, preferably less than 60 µm.

10. Pyrotechnic charge according to claim 9, characterised in that the ignition composition additionally contains amorphous boron.

11. Pyrotechnic charge according to claim 9 or 10, characterised in that the ignition composition additionally contains a catalyst, more particularly in the form of an iron(II)-iron(III) complex, more particularly vivanite.

12. Pyrotechnic charge according to any of the claims 9 to 11, characterised in that the ignition composition contains solid chlorinated paraffin as binder.

13. Pyrotechnic charge according to any of the claims 9 to 12, characterised in that the ignition composition has the following composition (in % by weight):

14. Pyrotechnic charge according to claim 13, characterised in that the ignition composition has the following composition (in % by weight):

15. Method for producing an ignition composition according to any of the claims 9 to 14 with a pyrotechnic charge according to any of the claims 1 to 5 or 7, characterised in that the ignition mixture is mixed a binder containing solvent, is dried, granulated and subsequently, by the use of a compression pressure of 500 to 4000 bar, is compressed in a mould into a compression moulding.

## Revendications

1. Charge pyrotechnique comme composition fumigène ou incendiaire sous forme de comprimés empilés en couches dans une enveloppe (1) munie de points de rupture longitudinaux (2) avec évidement central (4), où est disposée une charge, caractérisée en ce que l'enveloppe (1) présente également des points de rupture transversaux, en ce que les comprimés (3) sont en forme de disques et leur évidement (4) en forme de croix ou d'étoile, et en ce que l'amorce (7) est disposée dans le canal (6) formé par les évidements (4) de manière à remplir l'espace.

2. Charge pyrotechnique selon la revendication 1 comme fumigène, contenant un donneur de chlore, un oxyde métallique et du chlorure d'ammonium, caractérisée en ce qu'elle présente la composition suivante (en % pondéral):

3. Charge pyrotechnique comme fumigène selon la revendication 2, caractérisée en ce qu'on utilise comme liant un élastomère ou un polymérisat à base de caoutchouc.

4. Charge pyrotechnique comme fumigène selon les revendications 2 et 3, caractérisée en ce qu'elle présente la composition suivante (en % pondéral):

5 Charge pyrotechnique comme fumigène selon les revendications 2 et 3, caractérisée en ce qu'elle présente la composition suivante (en % pondéral):

6. Procédé de préparation d'une charge pyrotechnique comme fumigène selon l'une des revendications 2 à 5 sous forme de comprimés, caractérisé en ce qu'on mélange les composants avec un liant contenant un solvant, en ce qu'on sèche, en ce qu'on pulvérise avec un broyeur agissant par frottement puis en ce qu'on comprime en appliquant une pression de 500 à 1500 bars pour donner des comprimés.

7. Charge pyrotechnique selon la revendication 1 comme composition incendiaire, caractérisée en ce qu'elle présente la composition suivante (en % pondéral):

8. Procédé de préparation d'une charge pyrotechnique comme composition incendiaire seon la revendication 7, caractérisé en ce qu'on mélange les substances dans un mélangeur avec un liant élastomère, en ce qu'on granule et en ce qu'on sèche sous forme de granulé préparé pendant 5 h sur des grilles de séchage puis en ce qu'on comprime pour donner des comprimés.

9. Charge pyrotechnique selon l'une des revendications 1 à 5 et 7 avec une amorce contenant de la poudre de magnésium, de la farine de poudre noire, un donneur d'oxygène et un liant, caractérisée en ce que la poudre de magnésium présente une granulométrie inférieure à 100 um, de préférence inférieure à 60 µm.

10. Charge pyrotechnique selon la revendication 9, caractérisée en ce que l'amorce contient en outre du bore amorphe.

11. Charge pyrotechnique selon les revendications 9 et 10, caractérisée en ce que l'amorce présente en outre un catalyseur, de préférence sous la forme d'un complexe fer(II)-fer(III) - en particulier le ferro-prussiate.

12. Charge pyrotechnique se Ion l'une des revendications 9 à 11, caractérisée en ce que l'amorce contient comme liant de la chloroparaffine solide.

13. Charge pyrotechnique selon l'une des revendications 9 à 12, caractérisée en ce que l'amorce présente la composition suivante (en % pondéral):

14. Charge pyrotechnique selon la revendication 13, caractérisée en ce que l'amorce présente la composition suivante (en % pondéral):

15. Procédé de préparation d'une amorce selon l'une des revendications 9 à 14 d'une charge pyrotechnique selon l'une des revendications 1 à 5 et 7, caractérisé en ce qu'on mélange le mélange d'allumage avec un liant contenant un solvant, en ce qu'on granule puis en ce qu'on comprime dans un moule en appliquant une pression de 500 à 4000 bars pour donner un comprimé.
